# EUROPÄISCHE PATENTSCHRIFT

(11) **EP 0 341 643 B1**
(45) Veröffentlichungstag und Bekanntmachung des Hinweises auf die Patenterteilung: **28.10.1992**
(21) Anmeldenummer: 89108269.5
(22) Anmeldetag: 09.05.1989
(51) Int. Cl.: C22C 33/02, C22C 38/36, C22C 38/24

(54) **Korrosionsbeständiger Kaltarbeitsstahl und diesen Kaltarbeitsstahl aufweisender Stahlmatrix-Hartstoff-Verbundwerkstoff**
Corrosion-resistant cold-worked steel and composite containing a matrix of this cold-worked steel and a hard material
Acier formé à froid résistant à la corrosion et composite contenant une matrice de cet acier et un matériau dur

(30) Priorität: 09.05.1988 DE 3815833
(43) Veröffentlichungstag der Anmeldung: 15.11.1989
(73) Patentinhaber: Seilstorfer GmbH & Co. Metallurgische Verfahrenstechnik KG, 83527 Haag-Winden (DE)
(72) Erfinder: Seilstorfer, Helmut, Dipl.-Ing., D-8000 München 80 (DE)
(74) Vertreter: WILHELMS, KILIAN & PARTNER Patentanwälte

(56) Entgegenhaltungen:
- EP-A- 0 118 307
- EP-A- 0 271 238
- WO-A-86/04841
- DE-A- 3 507 332
- FR-A- 1 455 745
- PATENT ABSTRACTS OF JAPAN, Band 5, Nr. 20 (C-042), 6. Februar 1981; & JP-A-55 148 745 (MITSUBISHI METAL CORP.) 19-11-1980
- PATENT ABSTRACTS OF JAPAN, Band 5, Nr. 114 (C-064), 23. Juli 1981; & JP-A-56 051 556 (MITSUBISHI METAL CORP.) 09-05-1981

## Beschreibung

Die Erfindung betrifft einen durch heißisostatisches Pressen eines vorlegierten Pulvers gebildeten Kaltarbeitsstahl sowie einen einen solchen Kaltarbeitsstahl enthaltenden Stahlmatrix-Hartstoff-Verbundwerkstoff.

Eine frühere Entwicklung der Anmelderin ist der mittlerweile als Werkstoff 1.2380 genormte Kaltarbeitsstahl X 225 Cr V Mo 13 4 mit der Analyse (in Gewichtsprozent)

| |
|---|
| 2,25 C, |
| 0,4 Si, |
| 0,4 Mn, |
| 13,0 Cr, |
| 4,1 V, |
| 1,1 Mo, |
| Rest Fe. |

Ein noch höher legierter Kaltarbeitsstahl X 320 Cr V Mo 13 5 wurde ebenfalls entwickelt und hergestellt. Seine Analyse (in Gewichtsprozent) ist wie folgt:

| |
|---|
| 3,2 C |
| 0,4 Si |
| 0,4 Mn |
| 13,0 Cr |
| 5,0 V |
| 1,2 Mo |
| 0,7 W |
| Rest Fe |

Der Carbid-Gehalt beim erstgenannten Stahl beträgt ca. 24 Vol.-% bei einem MC-Gehalt (Gehalt an Nichteisenmetallcarbiden) von ca. 6,5 Vol.-%, beim letztgenannten Stahl beträgt dieser Carbidgehalt ca. 48 Vol.-% bei einem MC-Gehalt von ca. 8,5 %.

In der DE-PS 29 37 724 ist ein unter der Bezeichnung CPM 10 V bekannter Kaltarbeitsstahl mit folgender Analyse (in Gewichtsprozent) beschrieben:

| |
|---|
| 2,45 C |
| 0,50 Mn |
| 0,90 Si |
| 5,25 Cr |
| 9,75 V |
| 1,30 Mo |
| 0,07 S |
| Rest Fe. |

Bei ihm macht der Carbid-Gehalt ca. 33 Vol.-% bei einem MC-Gehalt von ca. 16 % aus.

Aufgrund des hohen Anteils an MC eignen sich diese Werkstoffe gut für Verschleißbeanspruchungen. Auch diese Werkstoffe werden pulvermetallurgisch nach dem HIP-Verfahren (heißisostatisches Pressen) hergestellt.

Die genannten Werkstoffe zeichnen sich trotz des hohen Carbid-Anteils durch eine gute Bearbeitbarkeit aus, da eine Carbidverteilung in feiner Form vorliegt.

Aufgabe der Erfindung ist es, einen Kaltarbeitsstahl, der sowohl einen hohen Carbid-Anteil besitzt als auch korrosionsbeständig ist, sowie einen einen solchen Kaltarbeitsstahl enthaltenden Stahlmatrix-Hartstoff-Verbundwerkstoff zu schaffen, welcher korrosionsbeständig ist und bei welchem die Gebrauchshärte der Stahlmatrix der Härte des Hartstoffes möglichst nahe gerückt ist.

Diese Aufgabe wird erfindungsgemäß durch einen Kaltarbeitsstahl gemäß Anspruch 1 bzw. eines Stahlmatrix-Hartstoff-Verbundwerkstoff gemäß Anspruch 4 gelöst.

Vorteilhafte und höchst vorteilhafte Weiterbildungen der Erfindung sind Gegenstand der Ansprüche 2 und 3 bzw. 5 und 6.

Das bevorzugt durch Verdüsen gewonnene - höchst bevorzugt kugelige - vorlegierte Pulver hat beim reinen Kaltarbeitsstahl vorzugsweise eine Korngröße von kleiner 500 Mikrometer. Im Falle der Metallmatrix des Verbundwerkstoffes beträgt die Korngröße - kugelig oder spratzig - in Anpassung an ein Hartstoffpulver mit einer Korngröße von 5 - 10 Mikrometer vorzugsweise kleiner 50 Mikrometer.

Es sind seit langem korrosionsbeständige Stähle wie der AISI 440 C mit ca. (in Gewichtsprozent)

| |
|---|
| 1,1 C |
| 17,0 Cr |
| 0,6 Mo |
| Rest Fe, |

(genormt unter 1.4125) bekannt, die sich jedoch aufgrund ihrer niedrigen Carbid-Lage nicht mit den davor erwähnten Stählen vergleichen lassen.

Ein ebenfalls bekannter, unter der Bezeichnung CPM T 440 vertriebener rostfreier Kaltarbeitsstahl mit der Zusammensetzung (in Gewichtsprozent)

| |
|---|
| 2,20 C |
| 0,50 Mn |
| 0,50 Si |
| 17,50 Cr |
| 5,75 V |
| 0,50 Mo |
| 0,06 S |
| Rest Fe |

kann bestenfalls als korrosionsträge bezeichnet werden, da wegen der hohen Kohlenstofflage von 2,20 % das meiste der vorhandenen 17,50 % Chrom in Form von Carbiden gebunden ist, so daß die Matrix wieder unter die Resistenzgrenze von 13 % Chrom absinkt.

Aufgrund der hohen Chrom-Lage beim erfindungsgemäßen Kaltarbeitsstahl bleibt dagegen über das als Carbid gebundene Chrom hinaus ausreichend Chrom in der Matrix vorhanden, um die gewünschte Korrosionsbeständigkeit zu erhalten.

Bei einer Versuchscharge dieses Stahls aus kugeligem vorlegierten Pulver einer Korngröße kleiner 500 Mikrometer und mit der Zusammensetzung (in Gewichtsprozent)

| |
|---|
| 2,31 C |
| 0,44 Si |
| 0,50 Mn |
| 0,016 P |
| 0,019 S |
| 25,30 Cr |
| 0,18 Ni |
| 1,18 Mo, |
| und ein Vanadiumgehalt im Bereich des Anspruchs 1 |

die bei einer Temperatur von 1200 °C und einem Druck von 1000 bar über 3 Stunden heißisostatisch verdichtet wurde, ergaben sich nach einer Wärmebehandlung mit folgenden Parametern:
Härtungsbedingungen: Halten bei 1200 °C über 20 Min., Abschrecken in Öl
Anlassen: zweimal über 2 Stunden auf 560 °C bis 570 °C an Luft
folgende Werkstoffeigenschaften:

| | |
|---|---|
| Glühhärte (nach dem Weichglühen) | 27 HRC |
| Gebrauchshärte | 57 HRC |
| Biegefestigkeit | 3050 MPa |

Korrosion

| | |
|---|---|
| Abtragungsrate w: | |
| (in 20 %-iger siedender Essigsäure) | 20 mm/a |

Verschleiß
Abtragunsrate W:

| | | |
|---|---|---|
| - Flint | (80) | 3,2 · 10⁻⁵ mm/a |
| - Korund | (80) | 4,0 · 10⁻⁵ mm/a |
| - SiC | (80) | 3,8 · 10⁻⁵ mm/a. |

Im Vergleich dazu hat der eingangs erwähnte nicht korrosionsbeständige Stahl X 225 Cr V Mo 13 4 in siedender Essigsäure eine Abtragungsrate von 344 mm/a.
Der erfindungsgemäße Werkstoff zeichnet sich zusammenfassend durch folgendes Eigenschaftsprofil aus:
- günstige Gebrauchshärte
- günstiges Verhältnis Gebrauchshärte zu Glühhärte
- ausreichende Biegefestigkeit
- hohe Verschleißbeständigkeit
- ausreichende Korrosionsfestigkeit,
wobei dieser Stahl einen Carbid-Gehalt von 43 Vol.-% bei einem Gehalt von 6,5 Vol.-% an MC-Carbid besitzt.

Aufgrund des günstigen Verhältnisses von Gebrauchshärte zu Glühhärte, d.h. niedriger Glühhärte und hoher Gebrauchshärte, in Verbindung mit seiner Korrosionsbeständigkeit stellt dieser Stahl auch die Matrix-Basis für einen vorteilhaften Metallmatrix-Hartstoff-Verbundwerkstoff der prinzipiellen Art, wie sie etwa in der DE-OS 35 07 332 beschrieben ist, dar, weil dieser Verbundwerkstoff im weichgeglühten Zustand selbst gut spanend bearbeitbar ist und im gehärteten Zustand der Matrix widerstandsfähig gegen abrasiven Verschleiß ist, da wegen der Nähe von Gebrauchshärte der Matrix und Härte des Hartstoffes ein Auswaschen der Matrix weitgehend vermieden ist.

## Patentansprüche

1. Korrosionsbeständiger Kaltarbeitsstahl, gebildet durch heißisostatisches Pressen von vorlegiertem Pulver der Zusammensetzung (in Gewichtsprozent)
| |
|---|
| 2,0 - 3,5 C |
| 0 - 1,5 Si |
| 0 - 1,5 Mn |
| 23,0 - 27,0 Cr |
| 0,5 - 2,5 Mo |
| 3,0 - 6,0 V |
| Rest Fe und unvermeidbare Verunreinigungen |

2. Korrosionsbeständiger Kaltarbeitsstahl nach Anspruch 1 mit der Zusammensetzung (in Gewichtsprozent)
| |
|---|
| 2,0 - 3,5 C |
| 0 - 1,5 Si |
| 0 - 1,5 Mn |
| 24,0 - 26,0 Cr |
| 0,5 - 2,5 Mo |
| 3,0 - 6,0 V |
| Rest Fe und unvermeidbare Verunreinigungen. |

3. Korrosionsbeständiger Kaltarbeitsstahl nach Anspruch 2 mit der Zusammensetzung (in Gewichtsprozent)
| |
|---|
| 2,3 C |
| ≦ 0,4 Si |
| ≦ 0,4 Mn |
| 25,0 Cr |
| 1,0 Mo |
| 4,1 V. |
| Rest Fe und unvermeidbare Verunreinigungen. |

4. Stahlmatrix-Hartstoff-Verbundwerkstoff, gebildet durch heißisostatisches Pressen eines Pulvergemisches bestehend aus 60 bis 90 Vol-% eines vorlegierten Pulvers von härtbarer Kaltarbeitsstahlmatrix der Zusammensetzung (in Gewichtsprozent)
| |
|---|
| 2,0 - 3,5 C |
| 0 - 1,5 Si |
| 0 - 1,5 Mn |
| 23,0 - 27,0 Cr |
| 0,5 - 2,5 Mo |
| 3,0 - 6,0 V |
| Rest Fe und unvermeidbare Verunreinigungen |
und 40 bis 10 Vol.-% eines Pulvers eines der Hartstoffe TiC, Al₂O₃, B₄C, VC oder eines Gemisches aus zwei oder mehr dieser Hartstoffe.

5. Stahlmatrix-Hartstoff-Verbundwerkstoff, nach Anspruch 4 mit einer Kaltarbeitsstahlmatrix der Zusammensetzung (in Gewichtsprozent)
| |
|---|
| 2,0 - 3,5 C |
| 0 - 1,5 Si |
| 0 - 1,5 Mn |
| 24,0 - 26,0 Cr |
| 0,5 - 2,5 Mo |
| 3,0 - 6,0 V |
| Rest Fe und unvermeidbare Verunreinigungen. |

6. Stahlmatrix-Hartstoff-Verbundwerkstoff nach Anspruch 5 mit einer Kaltarbeitsstahlmatrix der Zusammensetzung (in Gewichtsprozent)
| |
|---|
| 2,3 C |
| ≦ 0,4 Si |
| ≦ 0,4 Mn |
| 25,0 Cr |
| 1,0 Mo |
| 4,1 V |
| Rest Fe und unvermeidbare Verunreinigungen. |

## Claims

1. Corrosion-resistant cold work steel, formed by hot isostatic pressing of pre-alloyed powder having the composition (in percent by weight)
| |
|---|
| 2.0 - 3.5 C |
| 0 - 1.5 Si |
| 0 - 1.5 Mn |
| 23.0 - 27.0 Cr |
| 0.5 - 2.5 Mo |
| 3.0 - 6.0 V |
| rest Fe and unavoidable impurities. |

2. Corrosion-resistant cold work steel according to claim 1 having the composition (in percent by weight)
| |
|---|
| 2.0 - 3.5 C |
| 0 - 1.5 Si |
| 0 - 1.5 Mn |
| 24.0 - 26.0 Cr |
| 0.5 - 2.5 Mo |
| 3.0 - 6.0 V |
| rest Fe and unavoidable impurities. |

3. Corrosion-resistant cold work steel according to claim 2 having the composition (in percent by weight)
| |
|---|
| 2.3 C |
| ≦0.4 Si |
| ≦0.4 Mn |
| 25.0 Cr |
| 1.0 Mo |
| 4.1 V |
| rest Fe and unavoidable impurities. |

4. Steel matrix-hard material-composite, formed by hot isostatic pressing of a powder mixture consisting of 60 to 90 percent by volume of a pre-alloyed powder of a hardenable cold work steel matrix having the composition (in percent by weight)
| |
|---|
| 2.0 - 3.5 C |
| 0 - 1.5 Si |
| 0 - 1.5 Mn |
| 23.0 - 27.0 Cr |
| 0.5 - 2.5 Mo |
| 3.0 - 6.0 V |
| rest Fe and inavoidable impurities |
and 40 to 10 percent by volume of a powder of one of the hard materials TiC, Al₂O₃, B₄C, VC or a mixture of two or more of these hard materials.

5. Steel matrix-hard material-composite according to claim 4 having a cold work steel matrix of the composition (in percent by weight)
| |
|---|
| 2.0 - 3.5 C |
| 0 - 1.5 Si |
| 0 - 1.5 Mn |
| 24.0 - 26.0 Cr |
| 0.5 - 2.5 Mo |
| 3.0 - 6.0 V |
| rest Fe and unavoidable impurities. |

6. Steel matrix-hard material-composite according to claim 5 having a cold work steel matrix of the composition (in percent by weight)
| |
|---|
| 2.3 C |
| ≦0.4 Si |
| ≦0.4 Mn |
| 25.0 Cr |
| 1.0 Mo |
| 4.1 V |
| rest Fe and unavoidable impurities |

## Revendications

1. Acier pour travail à froid, résistant à la corrosion, formé par compression isostatique à chaud de poudre prémélangée composée de (en % en poids)
| |
|---|
| 2,0 - 3,5 % de C |
| 0 - 1,5 % de Si |
| 0 - 1,5 % de Mn |
| 23,0 - 27,0 % de Cr |
| 0,5 - 2,5 % de Mo |
| 3,0 - 6,0 % de V |
| le reste étant constitué de Fe et d'impuretés inévitables. |

2. Acier pour travail à froid, résistant à la corrosion, ayant la composition suivante (en % en poids):
| |
|---|
| 2,0 - 3,5 % de C |
| 0 - 1,5 % de Si |
| 0 - 1,5 % de Mn |
| 24,0 - 26,0 % de Cr |
| 0,5 - 2,5 % de Mo |
| 3,0 - 6,0 % de V |
| le reste étant constitué de Fe et d'impuretés inévitables. |

3. Acier pour travail à froid, résistant à la corrosion, ayant la composition suivante (en % en poids):
| |
|---|
| 2,3 % de C |
| ≦0,4 % de Si |
| ≦0,4 % de Mn |
| 25,0 % de Cr |
| 1,0 % de Mo |
| 4,1 % de V |
| le reste étant constitué de Fe et d'impuretés inévitables. |

4. Matériau composite à base d'une matrice en acier et d'une matière dure, formé par compression isostatique à chaud d'un mélange de poudres constitué de 60 à 90 % en volume d'une poudre prémélangée de matrice en acier pour travail à froid, durcissable, de composition (en % en poids):
| |
|---|
| 2,0 - 3,5 % de C |
| 0 - 1,5 % de Si |
| 0 - 1,5 % de Mn |
| 23,0 - 27,0 % de Cr |
| 0,5 - 2,5 % de Mo |
| 3,0 - 6,0 % de V |
| le reste étant constitué de Fe et d'impuretés inévitables, |
et de 40 à 10 % en volume d'une poudre d'une des matières dures TiC, Al₂O₃, B₄C, VC ou d'un mélange de deux de ces matières dures ou plus.

5. Matériau composite à base d'une matrice en acier et d'une matière dure, selon la revendication 4, comportant une matrice en acier pour travail à froid de composition suivante (en % en poids):
| |
|---|
| 2,0 - 3,5 % de C |
| 0 - 1,5 % de Si |
| 0 - 1,5 % de Mn |
| 24,0 - 26,0 % de Cr |
| 0,5 - 2,5 % de Mo |
| 3,0 - 6,0 % de V |
| le reste étant constitué de Fe et d'impuretés inévitables. |

6. Matériau composite à base d'une matrice en acier et d'une matière dure, selon la revendication 5, comportant une matrice en acier pour travail à froid de composition suivante (en % en poids):
| |
|---|
| 2,3 % de C |
| ≦0,4 % de Si |
| ≦0,4 % de Mn |
| 25,0 % de Cr |
| 1,0 % de Mo |
| 4,1 % de V |
| le reste étant constitué de Fe et d'impuretés inévitables. |
